# EUROPÄISCHE PATENTANMELDUNG

(11) **EP 0 312 068 A1**
(43) Veröffentlichungstag der Anmeldung: **19.04.1989**
(21) Anmeldenummer: 88117062.5
(22) Anmeldetag: 13.10.1988
(51) Int. Cl.: C21C 1/08, C22C 35/00

(54) **Verfahren zur Aufstickung von Gusseisen**

(30) Priorität: 15.10.1987 DE 3734877
(71) Anmelder: SKW Trostberg Aktiengesellschaft, D-83308 Trostberg (DE); HALBERGERHÜTTE GMBH, D-6604 Saarbrücken (DE)
(72) Erfinder: Wolfsgruber, Friedrich, D-8221 Tacherting (DE); Meyer-Grünow, Hartmut, Dr., D-8268 Garching (DE); Missol, Detlef, Dr., D-8261 Engelsberg-Offenham (DE); Richter, Jochem, D-6698 Namborn (DE); Veit, Julius, Dr., D-6601 Scheidt (DE)
(74) Vertreter: Huber, Bernhard, Dipl.-Chem.

(57) **Zusammenfassung**

Ein Mittel zur Aufstickung von Gußeisen enthält mindestens 50 Gew.-% Stickstoff enthaltende Verbindungen mit N-C-N-Struktur wie z. B. Cyanamid, Dicyandiamid, Guanidin, Harnstoff, Hexamethylentetramin, Cyanursäure, Azulminsäure, Melamin, Melam, Melem, Melon, polymere Triazinverbindungen und Guanamine oder/und Mischungen von Kalkstickstoff mit Nitriden des Siliciums, Ferrosiliciums, Mangans und Chroms, sowie gegebenenfalls 0,5 bis 50 Gew.-% eines oder mehrerer Zusatzstoffe aus Kohlenstoff oder Eisen oder/und Silicium.

## Beschreibung

Die Erfindung betrifft Mittel zur Aufstickung von Gußeisen mit Lamellengraphit oder Kugelgraphit und Verfahren zur Einbringung des Mittels in die Gußeisenschmelze.

Die Werkstoffsorten von Gußeisen mit Lamellengraphit sind genormt. Sie orientieren sich an der Zugfestigkeit eines Probestabs mit einem Rohgußdurchmesser von 30 mm. Die Zugfestigkeit wird beeinflußt durch die Graphitausbildung, die Graphitmenge und das Grundgefüge, welches eine perlitisch/ferritische bis perlitische Struktur haben kann. Die Struktur des Grundgefüges läßt sich gezielt durch Zusatz von Legierungselementen beeinflussen. Die Perlitstruktur wird durch die Elemente Mangan, Chrom, Kupfer und Zinn mit steigender Wirksamkeit stabilisiert. Der Zusatz dieser Elemente zum Gußeisen stellt einen nennenswerten Kostenfaktor dar (z.B. Kupfer und Zinn) und kann bei Chrom und Mangan nur bis zu gewissen Obergrenzen erfolgen. Insbesondere erhöhen Legierungselemente wie Mangan und Chrom die Gefahr der ledeburitischen Erstarrung, so daß sie nur bis maximal 1 bzw. 0,5 Gew.-% ohne negative Wirkung auf die Bearbeitbarkeit des Gußeisens einsetzbar sind. Bei der Anwendung von Chrom ist auch darauf zu achten, daß sich der Chromgehalt auch bei mehrmaligem Umschmelzen nicht abbaut. Das gilt auch für Kupfer. Dieser Umstand setzt auch dem Zulegieren von Kupfer Grenzen, obwohl dadurch eine Perlitstabilisierung ohne zusätzliche Gefahr ledeburitischer Erstarrung ermöglicht wird. Außerdem darf nur relativ teures Reinstkupfer verwendet werden, um eine schädliche Wirkung von Spurenelementen, die im Kupfer enthalten sein können, auszuschließen. Somit ist die Herstellung von Gußeisenwerkstücken unter Verwendung von Chrom- und Kupfer-legiertem Kreislaufmaterial mit erheblichen Nachteilen behaftet.

Mit Zinn wird eine sehr wirksame Perlitstabilisierung erreicht, doch sind die Kosten bedeutend. Mit diesem Element wird ein vollperlitisches Gefüge in allen Bereichen des Gußstückes erzielt. Eine weitere Zinnzugabe zu einem Gußeisen, welches bereits ein vollperlitisches Gefüge aufweist, erhöht dessen Zugfestigkeit jedoch nicht mehr.

Es ist weiter bekannt, neben den vorgenannten Elementen Stickstoff als Legierungselement in Gußeisen einzubringen, um die Festigkeit und Bearbeitbarkeit des Werkstoffes zu verbessern. So wird in der DE-AS 16 08 409 die Aufstickung (Einführung von Stickstoff) einer Gußeisenlegierung mit üblicher Grundzusammensetzung gelehrt, um bei hohen Arbeitstemperaturen eine Gefügeumwandlung von Perlit nach Ferrit zu vermeiden. Das Einbringen des Stickstoffs erfolgt dabei durch Zugabe einer Stickstoffverbindung, die mit einem Impfmittel zu Tabletten verpreßt ist. Auf diese Weise werden dem Gußeisen zwar 0,009 bis 0,018 % Stickstoff zulegiert, jedoch werden zusätzlich die Bestandteile des Impfmittels eingebracht. Angaben, auf welche Weise und in welcher Menge Stickstoffverbindungen mit Impfmittel dem Gußeisen zugesetzt werden, fehlen, so daß eine Benutzung des Verfahrens erschwert bzw. eine zuverlässige Einstellung des Stickstoffgehalts im Gußeisen nicht gewährleistet ist.

Die DE-OS 24 02 945 beschreibt hochfestes Gußeisen mit Kugelgraphit und ein Verfahren zu dessen Herstellung. Die Aufstickung auf Gehalte von 0,0035 bis 0,02 Gew.-% N erfolgt mittels N-haltiger Legierungen wie Fe-Mn-N und Fe-Cr-N oder mit Hexamin.

Bei Anwendung N-haltiger Legierungen ist das Stickstoffangebot und somit die Stickstoffausbeute relativ breit gestreut. Die Stickstoffausbeute ist sehr gering, so daß die Legierungen in relativ großen Mengen zugesetzt werden müssen, was wiederum unerwünschte Effekte wie Einbringen einer relativ großen Menge an Fremdmetall, erhöhten Schlackenanfall und unzureichendes Lösungsverhalten des Stickstoffs zur Folge hat. Hexamin als brisanter Sprengstoff (Lehrbuch der Organischen Chemie, Paul Karrer, 1963, S. 500) ist gefährlich.

Das Löslichkeitsgleichgewicht für Stickstoff in Gußeisen wird durch die Legierungselemente und die Temperatur der Eisenschmelze beeinflußt. Im hierfür üblichen Temperaturbereich von 1400 bis 1550°C liegt das Löslichkeitsgleichgewicht für Stickstoff in technischen Gußeisenlegierungen bei 40 bis 60 ppm. Dies hat zur Folge, daß alle Stickstoffgehalte, die über dem Wert dieses Löslichkeitsgleichgewichts liegen, instabil sind. Der Stickstoffverlust liegt im Regelfall bei 10 ppm je 30 Minuten Standzeit der Schmelze bei 1480°C. Eine nachträgliche Korrektur des Stickstoffgehalts durch Zusatz weiterer N-haltiger Legierungen ist wegen der damit verbundenen Erhöhung der Mangan- oder Chromwerte nicht mehr möglich, da diese eine unerwünschte ledeburitische Erstarrung des Gußeisens verursachen würde.

Aufgabe der Erfindung ist es daher, ein Mittel und ein Verfahren zu schaffen, welches eine einfache, kostengünstige, mit hoher Stickstoffausbeute arbeitende Perlitstabilisierung bzw. Festigkeitserhöhung durch Steigerung des Perlitanteils im Gußeisen mit Lamellengraphit oder Kugelgraphit erlaubt.

Gelöst wird diese Aufgabe erfindungsgemäß durch ein Mittel zur Aufstickung von Gußeisen, das dadurch gekennzeichnet ist, daß es mindestens 50 Gew.-% Stickstoff enthaltende Verbindungen mit N-C-N-Struktur oder/und Mischungen von Kalkstickstoff mit Nitriden des Siliciums, Ferrosiliciums, Mangans und Chroms enthält oder daraus besteht.

Es wurde nämlich gefunden, daß solche Verbindungen eine hohe Stickstoffausbeute ergeben, ohne unerwünschte Legierungsmetalle einzubringen. Als Stickstoffverbindungen finden vorteilhafterweise solche mit einem hohen Stickstoffgehalt Verwendung, die großtechnisch wohlfeil zur Verfügung stehen. Hierunter fallen insbesondere Cyanamid, Dicyandiamid, Guanidin, Aminoguanidin, Harnstoff, Hexamethylentetramin, Cyanursäure, Azulminsäure, Melamin, Melam, Melem, Melon, polymere Triazinverbindungen und Guanamine, die bevorzugt werden.

Diese im erfindungsgemäßen Mittel bevorzugten Stickstoffverbindungen haben die Eigenschaft, in der Gußeisenschmelze in gasförmige Produkte zu zerfallen, wodurch Schlackebildung vermieden wird. Außerdem ist es damit jederzeit möglich, Stickstoffverluste durch wiederholte Zugabe des Mittels auszugleichen, ohne hierbei durch das übermäßige Einbringen anderer Legierungselemente, wie Z.B. Mangan und Chrom, unerwünschte Eigenschaftsänderungen befürchten zu müssen.

Neben den genannten bevorzugten Verbindungen mit N-C-N-Struktur finden aber auch solche mit hohem Stickstoffgehalt (etwa 15 bis 40 Gew.-%) Verwendung, die eine Calcium oder Silicium enthaltende Schlacke bilden.

Gemäß dieser Ausführungsform der Erfindung werden Calciumcyanamid, z.B. in seiner technischen Form als Kalkstickstoff und dessen Mischungen mit Nitriden des Siliciums, Ferrosiliciums, Mangans und Chroms eingesetzt.

Es hat sich weiter als vorteilhaft erwiesen, wenn das erfindungsgemäße Mittel außerdem Zusatzstoffe, die eine Beschleunigung oder Verzögerung der Reaktion in der Gußeisenschmelze bewirken, in einer Menge von 0,5 bis 50 Gew.-% enthält und im wesentlichen aus Kohlenstoff, Eisen oder/und Silicium bestehen. Geeignete Zusatzstoffe sind Flammkohle, Ferrosilicium, Eisen, Graphit, hochdisperse Kieselsäure und siliciumdioxidhaltige Stäube, durch die sich je nach der verwendeten Stickstoffverbindung und N-Bedarf die Stickstoffausbeute optimieren läßt. Vorzugsweise enthält das Mittel 10 bis 35 Gew.-% eines der genannten Zusatzstoffe.

Eine weitgehende homogene Verteilung in der Gußeisenschmelze wird erzielt, wenn das Mittel in Pulverform mit einer Korngröße von 0,01 bis 5 mm, vorzugsweise 0,5 bis 2 mm vorliegt. Aber auch ein Granulat der Korngröße 0,01 bis 5 mm, vorzugsweise 0,5 bis 2 mm reagiert in vorteilhafter Weise in der Gußeisenschmelze ab. Um eine optimale Stickstoffausbeute und eine homogene Verteilung in der Gußeisenschmelze zu erreichen, wird das erfindungsgemäße Mittel, in einen Fülldraht verpackt, in die Schmelze eingeschossen. Ebenfalls hat es sich bewährt, das Mittel als Pulver oder als Granulat durch eine Tauchlanze mit Hilfe eines Gasstroms einzublasen. Als Trägergas wird hierbei beispielsweise Luft, Stickstoff oder Argon verwendet.

Auch besteht die Möglichkeit, Ammoniak als Trägergas zum Einblasen des erfindungsgemäßen Mittels einzusetzen, doch hat diese Methode den Nachteil einer nicht so exakt dosierbaren Stickstoffandienung, da Ammoniak bei den Temperaturen der Gußeisenschmelze zerfällt und damit selbst als Stickstoffdonator wirkt. Diese Methode findet vorteilhaft jedoch dann Anwendung, wenn Gußeisen mit Höchstwerten an Stickstoff herzustellen ist.

Es hat sich bewährt, je nach Temperatur und Eisenzusammensetzung unterschiedliche Stickstoffträger und Zusatzstoffe einzusetzen. Besondere Beachtung ist der Temperatur der Eisenschmelze beizumessen. Durch die entsprechende Zusammensetzung des Mittels kann die Aufstickung erfindungsgemäß im Temperaturbereich von 1200 bis 1600°C durchgeführt werden.

Die Zusammensetzung des Mittels bei unterschiedlichen Temperaturen wird in den Beispielen näher erläutert. Für den extrem niederen Temperaturbereich von 1260 bis 1280°C wird z.B. eine Mischung aus etwa 97 Gew.-% Harnstoff und etwa 3 Gew.-% Flammkohle bevorzugt (Beispiel 2). Im mittleren Temperaturbereich von 1310 bis 1340°C wird bevorzugt Harnstoff zur Aufstickung verwendet (Beispiel 1), und bei einer Temperatur von 1460°C wird beispielsweise eine Mischung aus 35 Gew.-% Harnstoff, 35 Gew.-% Dicyandiamid und 30 Gew.-% Ferrosilicium 75 zur Eisenschmelze gegeben (Beispiel 3).

Infolge seines hohen Stickstoffgehalts und einer ausgezeichneten Stickstoffausbeute ist der Mengenbedarf des Mittels gering. Abhängig von der Art des Mittels, der Form des Einbringens und der gewünschten Festigkeitserhöhung werden pro Tonne Gußeisen 0,1 bis 6 kg des Mittels angewendet. Bevorzugt wird eine Menge von 0,5 bis 1 kg des Mittels verwendet, um im Gußeisen mit Lamellengraphit oder Kugelgraphit einen Stickstoffgehalt von 50 bis 200 ppm einzustellen.

### Beispiel 1

In einem Netzfrequenzinduktionstiegelofen befinden sich 13 t Gußeisen im Temperaturbereich von 1310 bis 1340°C mit folgender chemischer Zusammensetzung:

| | |
|---|---|
| C = 3,43 % | S = 0,09 % |
| Si = 1,82 % | Al = 0,003 % |
| Mn = 0,68 % | Ti = 0,02 % |
| Cr = 0,19 % | N = 42 ppm |
| Cu = 0,05 % | Fe = Rest |

Die Zugfestigkeit (Rm) dieser Qualität soll, gemessen am gegossenen Probestab von 30 mm Durchmesser, durch Aufsticken der Gußeisenschmelze um 50 N/mm² (ΔRm) erhöht werden. Eine Erhöhung der Stickstoffmenge um 10 ppm freien Stickstoff verbessert die Zugfestigkeit um 7 N/mm². Der Stickstoffgehalt des unbehandelten Gußeisens beträgt 42 ppm.

In Al und Ti ist gemäß nachstehender Berechnung folgende Stickstoffkonzentration als Nitrid gebunden:
% N als Aluminiumnitrid = = 0,0015 entspr. 15 ppm

% N als Titannitrid = = 0,0059 enspr. 59 ppm

Die erforderliche Stickstoffkonzentration für eine Erhöhung der Zugfestigkeit um 50 N/mm² berechnet sich nach
x 10 + ppm _{Nitrid-Stickstoff} = ppm _{Gesamt-Stickstoff}

x 10 + 15 + 59 = 146

Erforderliche Erhöhung des Stickstoffgehalts

= 146 ppm - 42 ppm = 104 ppm

Zur Aufstickung der Gußeisenschmelze wird ein Fülldraht von 13 mm Durchmesser verwendet, der 120 g/m pulverförmigen Harnstoff enthält, entsprechend 55 g/m Stickstoff.

Dem Ofen werden 4 t Flüssigeisen entnommen. Der verbleibende Inhalt wird ohne Badbewegung auf Temperatur gehalten und 80 m des Fülldrahts mit einer Einspulgeschwindigkeit von 50 m/min eingebracht. Anschließend wird der Ofen auf 13 t Inhalt aufgefüllt.

Die danach gemessene Stickstoffkonzentration von 152 ppm im Gußeisen entspricht einer Stickstoffausbeute von 32,5 % .

Durch diese mit dem Mittel der Erfindung erzielte Erhöhung des Stickstoffgehaltes wurde eine Erhöhung der Zugfestigkeit, gemessen am 30 mm Probestab, von 260 auf 315 N/mm² erreicht.

### Beispiel 2

In einem Netzfrequenzinduktionstiegelofen befinden sich 13 t Gußeisen im Temperaturbereich von 1260 bis 1280°C mit nachstehender Zusammensetzung:

| | |
|---|---|
| C = 3,38 % | S = 0,08 % |
| Si = 1,83 % | Al = 0,004 % |
| Mn = 0,60 % | Ti = 0,02 % |
| Cr = 0,17 % | N = 48 ppm |
| Cu = 0,04 % | Fe = Rest |

Die Zugfestigkeit war wie in Beispiel 1 um 50 N/mm² zu erhöhen.

Die Berechnung der zu dieser Erhöhung der Zugfestigkeit erforderlichen Stickstoffkonzentration gemäß Beispiel 1 ergibt 103 ppm.

Zur Aufstickung der Gußeisenschmelze wird ein Fülldraht mit 13 mm Durchmesser verwendet, der eine Mischung aus 97 Gew.-% Harnstoff und 3 Gew.-% Flammkohle enthält. Sein Füllgewicht beträgt 120 g/m, der Stickstoffgehalt liegt bei 54 g/m.

Von diesem Fülldraht werden 78 m mit einer Einspulgeschwindigkeit von 40 m/min in 9 t Gußeisenschmelze eingebracht und weitere 4 t Gußeisen zugesetzt. Die gemessene Stickstoffkonzentration von 148 ppm im Gußeisen entspricht einer Stickstoffausbeute von 30,8 %.

Durch diese Erhöhung der Stickstoffmenge wurde eine Erhöhung der Zugfestigkeit, gemessen am 30 mm Probestab, von 240 auf 288 N/mm² erreicht.

### Beispiel 3

In einer Transportpfanne mit einem Fassungsvermögen von 3 t wird Gußeisen nachstehender Zusammensetzung bei 1460°C zur Aufstickung bereitgehalten.

| | |
|---|---|
| C = 3,38 % | S = 0,07 % |
| Si = 2,06 % | Al = 0,003 % |
| Mn = 0,55 % | Ti = 0,01 % |
| Cr = 0,14 % | N = 55 ppm |
| Cu = 0,05 % | Fe = Rest |

Angestrebt wird eine Erhöhung der Zugfestigkeit, gemessen am Probestab von 30 mm Durchmesser, um 50 N/mm².

Die Berechnung der zur Erhöhung der Zugfestigkeit benötigten Stickstoffkonzentrationen erfolgt gemäß Beispiel 1 und ergibt 41 ppm.

Zur Aufstickung der Gußeisenschmelze wird ein Fülldraht mit 9 mm Durchmesser verwendet, der eine Mischung aus

35 Gew.-% Harnstoff
35 Gew.-% Dicyandiamid
30 Gew.-% FeSi 75

enthält. Das Füllgewicht dieses Drahtes beträgt 34 g/m, der Stickstoffgehalt liegt bei 29 g/m.

In die Gußeisenschmelze werden 28 m dieses Fülldrahtes mit einer Geschwindigkeit von 5 m/min eingespult. Die gemessene Stickstoffkonzentration von 119 ppm im Gußeisen entspricht einer Stickstoffausbeute von 23,6 %.

Es wurde eine Erhöhung der Zugfestigkeit, gemessen am 30 mm Probestab, von 210 auf 264 N/mm² erreicht.

### Beispiel 4

In einem Netzfrequenzinduktionstiegelofen von 9 t Nutzvolumen befinden sich 8,2 t Gußeisen bei einer Temperatur von 1320°C mit nachstehender Zusammensetzung:

| | |
|---|---|
| C = 3,47 % | S = 0,08 % |
| Si = 1,85 % | Al = 0,003 % |
| Mn = 0,60 % | Ti = 0,02 % |
| Cr = 0,14 % | N = 27 ppm |
| Cu = 0,05 % | Fe = Rest |

Die Zugfestigkeit dieses Gußeisens sollte um 80 N/mm² erhöht werden. Die Berechnung der zur Erhöhung der Zugfestigkeit erforderlichen Stickstoffkonzentration erfolgte gemäß Beispiel 1. Sie ergab 161 ppm.

Zur Aufstickung der Gußeisenschmelze wird ein Fülldraht mit 13 mm Durchmesser verwendet, der eine Mischung aus 97,5 Gew.-% Hexamethylentetramin und 2,5 Gew.-% hochdisperse Kieselsäure enthält. Sein Füllgewicht beträgt 108 g/m, der Stickstoffgehalt liegt bei 42 g/m.

Von diesem Fülldraht werden 96 m mit einer Einspulgeschwindigkeit von 55 m/min. in 8,2 t Gußeisenschmelze eingebracht. Die gemessene Stickstoffkonzentration von 207 ppm im Gußeisen entspricht einer Stickstoffausbeute von 36,6 %.

Es wurde eine Erhöhung der Zugfestigkeit, gemessen am 30 mm Probestab, von 244 auf 310 N/mm² erreicht.

### Beispiel 5

In einer Transportpfanne werden 3 t Gußeisen der Zusammensetzung gemäß Beispiel 3 bei einer Temperatur von 1478°C zur Aufstickung bereitgehalten.

Angestrebt wird eine Erhöhung der Zugfestigkeit, gemessen am Probestab von 30 mm Durchmesser, um 40 N/mm².

Die Berechnung der zur Erhöhung der Zugfestigkeit benötigten Stickstoffkonzentration erfolgt wie in Beispiel 1 beschrieben. Sie ergibt 61 ppm.

Zur Aufstickung der Gußeisenschmelze auf diesen Wert wird ein Fülldraht mit 9 mm Durchmesser verwendet, der

97 Gew.-% Kalkstickstoff und
3 Gew.-% Flammkohle

enthält.

Das Füllgewicht dieses Drahtes beträgt 85 g/m, der Stickstoffgehalt liegt bei 19 g/m.

In die bereitstehende Gußeisenschmelze werden 25 m dieses Fülldrahtes mit einer Geschwindigkeit von 25 m/min. eingespult. Die danach gemessene Stickstoffkonzentration von 112 ppm entspricht einer Stickstoffausbeute von 15,2 %.

Die Zugfestigkeit, gemessen am 30 mm Probestab, erhöhte sich von 210 auf 258 N/mm².

## Patentansprüche

1. Mittel zur Aufstickung von Gußeisen,
**dadurch gekennzeichnet,**
daß es mindestens 50 Gew.-% Stickstoff enthaltende Verbindungen mit N-C-N-Struktur oder/und Mischungen von Kalkstickstoff mit Nitriden des Siliciums, Ferrosiliciums, Mangans und Chroms enthält oder daraus besteht.

2. Mittel nach Anspruch 1,
**dadurch gekennzeichnet,**
daß es als Stickstoff enthaltende Verbindung Cyanamid, Dicyandiamid, Guanidin, Harnstoff, Hexamethylentetramin, Cyanursäure, Azulminsäure, Melamin, Melam, Melem, Melon, polymere Triazinverbindungen und Guanamine enthält.

3. Mittel nach Anspruch 1,
**dadurch gekennzeichnet,**
daß es Stickstoff enthaltende Verbindungen enthält, die in der Gußeisenschmelze eine Calcium oder Silicium enthaltende Schlacke bilden.

4. Mittel nach den Ansprüchen 1 bis 3,
**dadurch gekennzeichnet,**
daß das Mittel 0,5 bis 50 Gew.-% eines oder mehrerer Zusatzstoffe aus Kohlenstoff oder Eisen oder/und Silicium enthält.

5. Mittel nach den Ansprüchen 1 bis 4,
**dadurch gekennzeichnet,**
daß es als Zusatzstoff Flammkohle, Ferrosilicium, Eisen, Graphit, hochdisperse Kieselsäure oder/und siliciumdioxidhaltige Stäube enthält.

6. Mittel nach den Ansprüchen 1 bis 5,
**dadurch gekennzeichnet,**
daß das Mittel 10 bis 35 Gew.-% eines Zusatzstoffes enthält.

7. Mittel nach den Ansprüchen 1 bis 6,
**dadurch gekennzeichnet,**
daß das Mittel als Pulver der Korngröße 0,01 bis 5 mm, vorzugsweise 0,5 bis 2 mm vorliegt.

8. Mittel nach den Ansprüchen 1 bis 6,
**dadurch gekennzeichnet,**
daß das Mittel als Granulat der Korngröße 0,01 bis 5 mm, vorzugsweise 0,5 bis 2 mm vorliegt.

9. Verfahren zur Aufstickung von Gußeisen mit Lamellengraphit oder Kugelgraphit,
**dadurch gekennzeichnet,**
daß das Mittel nach den Ansprüchen 1 bis 8 in Form eines Fülldrahts in die Gußeisenschmelze eingebracht wird.

10. Verfahren zur Aufstickung von Gußeisen mit Lamellengraphit oder Kugelgraphit,
**dadurch gekennzeichnet,**
daß das Mittel nach den Ansprüchen 1 bis 8 mit Hilfe eines Gasstroms durch eine Tauchlanze in die Gußeisenschmelze eingeblasen wird.

11. Verfahren nach den Ansprüchen 9 und 10,
**dadurch gekennzeichnet,**
daß pro Tonne Gußeisenschmelze 0,1 bis 6 kg, vorzugsweise 0,5 bis 1,0 kg des Mittels verwendet werden.

12. Verfahren nach den Ansprüchen 9 bis 11,
**dadurch gekennzeichnet,**
daß Gußeisen mit einem Stickstoffgehalt von 50 bis 200 ppm hergestellt wird.
